# FASCICULE DE BREVET EUROPEEN

(11) **EP 0 893 803 B1**
(45) Date de publication et mention de la délivrance du brevet: **02.10.2002**
(21) Numéro de dépôt: 98420103.8
(22) Date de dépôt: 19.06.1998
(51) Int. Cl.: H01B 5/14, H01B 13/00

(54) **Fil électriquement conducteur**
Elektrisch leitender Draht
Electrically conductive wire

(30) Priorité: 25.06.1997 FR 9708300
(43) Date de publication de la demande: 27.01.1999
(73) Titulaire: SPEED FRANCE, 69658 Arnas (FR)
(72) Inventeur: Legrand, Emmanuel, 01480 Villeneuve (FR)
(74) Mandataire: Bratel, Gérard

(56) Documents cités:
- NL-A- 6 500 145
- US-A- 3 247 020

## Description

La présente invention concerne un fil électriquement conducteur, ce fil étant destiné, plus particulièrement mais non exclusivement, au remplacement des actuels fils ou tresses utilisés pour la réalisation de clôtures électriques.

Un premier type connu de fil pour clôtures électriques est constitué par une âme sous forme de monofilament synthétique, autour de laquelle est enroulé en hélice au moins un fil électriquement conducteur. Le monofilament synthétique, notamment en polyamide ou polyester, d'un diamètre de l'ordre de 1 à 2 mm, est très orienté de manière à posséder une bonne résistance mécanique, et il est très peu rétracté pour qu'il ne puisse pas se détendre sous l'effet de l'humidité, de la pluie ou du rayonnement solaire. Les fils électriquement conducteurs, au nombre de un, deux ou plus, de faible section relativement à celle de l'âme, sont enroulés par guipage, avec un pas d'hélice plus ou moins grand, autour de l'âme. Ces fils électriquement conducteurs sont réalisés en métal ou alliage, de préférence en acier inoxydable pour éviter la rouille au contact de la pluie et de l'air chargé d'humidité.

Un second type connu de fil pour clôtures électriques comprend, en lieu et place de l'âme du type précédent, des multifilaments synthétiques qui sont assemblés, retordus et câblés. Dans ces multifilaments sont insérés un ou plusieurs fils électriquement conducteurs, notamment en acier inoxydable. Ce deuxième type présente l'avantage d'être plus souple que le premier, et de nécessiter des fils élémentaires de moindre qualité.

Un troisième type de conducteur pour clôtures électriques consiste en une tresse de forme plate, plus ou moins large, réalisée à partir de filaments multiples, les uns étant des filaments synthétiques et les autres étant constitués par un ou plusieurs fils électriquement conducteurs, insérés entre les filaments synthétiques, le produit ainsi obtenu étant relativement solide.

Dans tous les cas, les fils ou tresses pour clôtures électriques résultent donc de l'assemblage d'au moins un fil en matière synthétique, donc électriquement isolant, et d'un ou plusieurs fils électriquement conducteurs, de préférence en acier inoxydable, qui apparaissent à la surface du produit final. De tels fils conducteurs sont relativement onéreux et, pour pallier aux problèmes de coûts, les fabricants ont tendance à réduire le diamètre de ces fils conducteurs, donc à augmenter le risque de cassure desdits fils, qui rend évidemment la clôture électrique impropre à son usage puisque la continuité du circuit électrique se trouve alors rompue.

Par ailleurs, les parties en matière synthétique des fils ou tresses pour clôtures électriques sont exposées au rayonnement ultraviolet solaire, et pour augmenter la longévité de ces fils ou tresses, leurs parties en matière synthétique sont additivées d'agents anti-ultraviolets. Toutefois, ces agents sont eux-mêmes progressivement détruits par les rayons ultraviolets, et au bout de quelques années, ils perdent leur effet. Ainsi l'intérêt de tels agents reste assez faible, et il doit aussi être noté que les agents anti-ultraviolets sont des substances onéreuses.

Il doit encore être noté, du point de vue de la fabrication des fils ou tresses pour clôtures électriques, que tous les types connus nécessitent des reprises des monofilaments ou multifilaments, sur des machines de guipage, de câblage ou de tressage, ce qui complique et renchérit les procédés d'obtention de ces produits.

On connaît aussi, par les documents US 3247020 et NL 6500145, des fils électriquement conducteurs constitués d'une âme en matière isolante, entourée d'un revêtement conducteur sous forme de couche. Plus particulièrement, dans le cas du document US 3247020, l'âme est constituée par une fibre de verre, donc par une fibre minérale, qui est relativement cassante et sur laquelle il est difficile de faire adhérer des particules conductrices, à moins de mettre en oeuvre des procédés complexes et coûteux. Par ailleurs, dans le fil selon ce document, les particules conductrices ne forment pas à elles seules une couche conductrice continue, la continuité électrique y étant réalisée par un liant qui, après traitement approprié, forme une masse conductrice créant des "ponts" entre les particules conductrices.

D'une manière analogue, dans le cas du document NL 6500145, la couche extérieure est constituée par un revêtement dans lequel sont noyées des particules conductrices, le revêtement étant ici en matière synthétique, donc isolant, ce qui laisse quelques doutes sur les qualités de conduction électrique du fil.

Dans tous les cas, la structure du fil reste ici complexe, puisqu'il contient au moins trois constituants distincts, et sa fabrication apparaît plutôt délicate.

La présente invention vise à remédier à l'ensemble des inconvénients précédents, en proposant un fil électriquement conducteur de conception nouvelle et simple, utilisable notamment comme fil pour clôtures électriques, qui soit de fabrication simple et économique, qui soit résistant aux rayons ultraviolets et aux intempéries, et qui supprime le risque de cassure (ou de rupture de continuité électrique) des fils conducteurs actuels.

A cet effet, l'invention a essentiellement pour objet un fil électriquement conducteur, qui comprend une âme de type monofilament, en matière synthétique, qui est enrobée d'un revêtement formé de particules électriquement conductrices, formant à elles seules une couche longitudinalement continue, électriquement conductrice.

Le revêtement conducteur résulte notamment de l'application, sur la surface extérieure du fil d'âme, d'une poudre de métal électriquement conducteur ou de carbone.

On obtient ainsi un fil électriquement conducteur, et plus particulièrement un fil conducteur en surface, composé d'une âme isolante synthétique conférant au fil ses caractéristiques mécaniques, et d'un revêtement conducteur dont l'épaisseur détermine la section de passage du courant électrique.

Le fil électriquement conducteur, ainsi obtenu, présente de bonnes caractéristiques mécaniques et électriques. En particulier, il est moins fragile qu'un fil ou une tresse classique pour clôtures électriques, la présence d'une couche extérieure conductrice continue supprimant le risque de cassure d'un fil conducteur de faible section. Le revêtement conducteur, constituant une couche continue recouvrant de préférence sur toute sa circonférence l'âme en matière synthétique, assure une opacité totale aux rayons ultraviolets, protégeant l'âme contre toute dégradation due à de rayonnement.

Un tel fil électriquement conducteur peut être obtenu industriellement d'une manière rationnelle et économique, le revêtement conducteur pouvant être appliqué sur l'âme en matière synthétique par un procédé de coextrusion, d'enduction ou de trempage, mis en oeuvre en continu. En particulier, le processus d'obtention du fil électriquement conducteur, objet de l'invention, peut consister, sur un fil d'âme extrudé et étiré défilant en continu, en une enduction avec un agent d'adhérence, suivie d'un poudrage des particules conductrices destinées à former la couche électriquement conductrice, puis d'une cuisson fixant définitivement le revêtement conducteur sur le fil d'âme. Le fil électriquement conducteur, finalement obtenu, peut être enroulé facilement sur des bobines, sans dégradation de ses caractéristiques électriques.

Le fil d'âme peut, dans une forme de réalisation simple, posséder une section ronde. Il peut aussi posséder un profil en étoile ou dentelé, qui a pour premier avantage d'augmenter la surface d'adhésion du revêtement conducteur, et d'améliorer l'accrochage de ce dernier sur le fil d'âme. Un avantage supplémentaire de cette configuration est de garantir la continuité électrique, même en cas de rayure ou d'usure extérieure du fil, car les particules conductrices qui se trouvent au fond des gorges, situées entre les "dents" de l'âme, sont mises à l'abri des rayures ou autres agressions superficielles du fil.

Bien entendu, dans le cas d'un fil électriquement conducteur appliqué à la réalisation de clôtures électriques, la couche formée par les particules électriquement conductrices forme, obligatoirement, la surface extérieure du fil.

Toutefois, pour d'autres applications, la couche formée par les particules électriquement conductrices peut être, elle-même, recouverte d'un revêtement isolant, qui forme alors la surface extérieure du fil objet de la présente invention. Une application particulière, entrant dans le cadre de cette dernière forme d'exécution de l'invention, est la réalisation d'un câble coaxial, dans lequel un fil électriquement conducteur central est noyé dans l'âme isolante, en matière synthétique, entourée par la couche conductrice formée par les particules électriquement conductrices, cette couche conductrice étant elle-même recouverte d'un revêtement isolant. La couche formée des particules électriquement conductrices remplace ici la tresse de cuivre traditionnelle des câbles coaxiaux, tels que ceux utilisés dans le domaine de la télévision, ce qui conduit à une structure plus simple et à une fabrication plus économique de ce genre de câbles électriques.

L'invention sera mieux comprise à l'aide de la description qui suit, en référence au dessin schématique annexé représentant, à titre d'exemples, quelques formes d'exécution de ce fil électriquement conducteur, et illustrant son mode d'obtention :
Figure 1 est une vue en perspective d'un tronçon de fil électriquement conducteur conforme à la présente invention ;
Figure 2 est une vue en perspective d'un autre tronçon de fil électriquement conducteur, constituant une variante du précédent ;
Figure 3 est un schéma de principe d'un procédé, et de l'installation correspondante, pour la fabrication d'un fil électriquement conducteur selon l'invention ;
Figure 4 illustre une autre forme de réalisation de ce fil électriquement conducteur, constituant un câble coaxial.

La figure 1 montre un court tronçon d'un fil électriquement conducteur 1, qui peut être notamment un fil pour clôtures électriques, en faisant apparaître la section de ce fil. Le fil électriquement conducteur 1 se compose d'un fil d'âme 2, ici de section ronde, qui est enrobé de toutes parts d'un revêtement électriquement conducteur 3, formant notamment la surface extérieure 4 du fil 1.

Le fil d'âme 2 est un fil en polyamide ou autre matière synthétique, électriquement isolante, du type monofilament. Le revêtement conducteur 3 est constitué de fines particules de métal électriquement conducteur, de préférence inoxydable, ou de carbone. Ce revêtement 3 forme une couche continue électriquement conductrice, de section annulaire, permettant le passage du courant électrique d'un point à un autre du fil 1, quel que soit l'éloignement de ces points. La présence de cette couche conductrice à la surface 4 du fil rend celui-ci apte à constituer un fil pour clôture électrique.

La figure 2 montre un court tronçon de fil électriquement conducteur 1, constituant une variante du précédent. Le fil d'âme 2 en matière synthétique isolante présente ici une section en étoile ou dentelée, qui augmente la surface d'adhésion du revêtement conducteur 3, et qui garantit la continuité longitudinale de la couche conductrice. En effet, la matière conductrice située au fond des gorges longitudinales de l'âme 2, formées entre les dents 5 de cette âme, est préservée en cas de dégradation locale de la surface extérieure 4 du fil 1.

La figure 3 illustre l'obtention du fil électriquement conducteur 1 précédemment décrit, selon un procédé particulier. Le fil d'âme 2 en matière synthétique, préalablement fabriqué par extrusion et étirage, défile en continu selon la flèche 6. Sur le fil d'âme 2 est effectuée, par un dispositif de projection ou d'application approprié 7, une enduction avec un agent d'adhérence 8. Ensuite, un dispositif de poudrage 9 projette sur le fil d'âme 2 les particules conductrices 10, telles que poudre de métal, destinées à former le revêtement conducteur 3. L'ensemble traverse enfin un four de cuisson 11, qui fixe définitivement le revêtement conducteur 3, formé des particules 10, sur le fil d'âme 2, de manière à obtenir à la sortie le fil électriquement conducteur 1 correspondant à la description donnée plus haut en référence aux figures 1 et 2. Ce fil électriquement conducteur 1 peut être finalement enroulé autour d'une bobine réceptrice, non représentée.

La figure 4 montre un autre fil électriquement conducteur 1 conforme à l'invention, qui constitue un câble coaxial tel que ceux utilisés dans le domaine de la télévision. Ce fil 1 comprend encore une âme isolante 2, enrobée d'un revêtement conducteur 3. Dans l'âme 2, toujours réalisée en matière synthétique isolante, se trouve noyé un fil central 12 électriquement conducteur, tel qu'un fil de cuivre de faible section. Le revêtement conducteur 3, constitué par une poudre de métal ou de carbone appliquée sur l'âme 2, est lui-même recouvert par un revêtement isolant 13, du genre gaine, formant la surface extérieure du câble coaxial. Le revêtement conducteur 3 de l'âme 2 constitue ici le conducteur extérieur, de section annulaire, du câble coaxial et il remplace la tresse de cuivre traditionnellement incluse dans les câbles coaxiaux.

L'on ne s'éloignerait pas du cadre de l'invention en modifiant la matière constitutive du fil d'âme, ou sa section, ou en utilisant des particules de toutes matières conductrices appropriées et de granulométries diverses pour former le revêtement conducteur, ou encore en appliquant et fixant ce revêtement conducteur sur le fil d'âme par d'autres procédés que celui décrit et illustré. Il est aussi à noter que le revêtement conducteur ne forme pas nécessairement une couche recouvrant l'âme sur toute sa circonférence ; ; on peut envisager une couche conductrice ne recouvrant que partiellement l'âme, notamment une couche conductrice subdivisée sous forme de bandes parallèles, rectilignes ou enroulées en hélice autour de l'âme, ce qui peut procurer une économie de matériau conducteur (toutefois en réduisant corrélativement la protection de l'âme vis-à-vis des rayons ultraviolets). Par ailleurs, les utilisations de ce fil électriquement conducteur ne sont pas limitées aux clôtures électriques et aux câbles coaxiaux, et elles englobent d'autres applications électriques notamment à basse tension, pour lesquelles le revêtement conducteur offre une section de passage suffisante pour le courant électrique, sans présenter de danger.

## Revendications

1. Fil électriquement conducteur, **caractérisé en ce qu'**il comprend une âme (2) de type monofilament, en matière synthétique, qui est enrobée d'un revêtement (3) formé de particules électriquement conductrices, formant à elles seules une couche longitudinalement continue, électriquement conductrice.

2. Fil électriquement conducteur selon la revendication 1, **caractérisé en ce que** son âme (2) est constituée par un monofilament en polyamide.

3. Fil électriquement conducteur selon la revendication 1 ou 2, **caractérisé en ce que** le revêtement conducteur (3) résulte de l'application, sur la surface extérieure du fil d'âme (2), d'une poudre de métal électriquement conducteur ou de carbone.

4. Fil électriquement conducteur selon l'une quelconque des revendications 1 à 3, **caractérisé en ce que** le revêtement conducteur (3) constitue une couche continue recouvrant sur toute sa circonférence l'âme (2) en matière synthétique.

5. Fil électriquement conducteur selon l'une quelconque des revendications 1 à 3, **caractérisé en ce que** le revêtement conducteur (3) est constitué par une couche conductrice ne recouvrant que partiellemnet l'âme (2), notamment une couche conductrice subdivisée sous forme de bandes parallèles, rectilignes ou enroulées en hélice autour de l'âme (2).

6. Fil électriquement conducteur selon l'une quelconque des revendications 1 à 5, **caractérisée en ce que** son âme (2) possède une section ronde.

7. Fil électriquement conducteur selon l'une quelconque des revendications 1 à 5, **caractérisé en ce que** son âme (2) possède un profil en étoile ou dentelé.

8. Fil électriquement conducteur selon l'une quelconque des revendications 1 à 7, **caractérisé en ce que** la couche formée par les particules électriquement conductrices (3) forme la surface extérieure (4) dudit fil (1).

9. Fil électriquement conducteur selon la revendication 8, **caractérisé en ce qu'**il constitue un fil (1) pour clôtures électriques.

10. Fil électriquement conducteur selon l'une quelconque des revendications 1 à 7, **caractérisé en ce que** la couche formée par les particules électriquement conductrices (3) est, elle-même, recouverte d'un revêtement isolant (13), qui forme la surface extérieure du fil (1).

11. Fil électriquement conducteur selon la revendication 10, **caractérisé en ce qu'**il constitue un câble coaxial (1), dans lequel un fil électriquement conducteur central (12) est noyé dans l'âme (2) en matière synthétique, entourée par la couche conductrice formée par les particules électriquement conductrices (3), cette couche conductrice étant elle-même recouverte d'un revêtement isolant (13).

12. Fil électriquement conducteur selon l'une quelconque des revendications 1 à 11, **caractérisé en ce que** le revêtement conducteur (3) est appliqué sur l'âme (2) en matière synthétique par un procédé de coextrusion, d'enduction ou de trempage, mis en oeuvre en continu.

13. Fil électriquement conducteur selon la revendication 12, **caractérisé en ce qu'**il est obtenu en procédant, sur un fil d'âme (2) extrudé et étiré défilant en continu, à une enduction avec un agent d'adhérence (8), suivie d'un poudrage des particules (10) destinées à former la couche électriquement conductrice (3), puis d'une cuisson fixant définitivement le revêtement conducteur (3) sur le fil d'âme (2).

## Claims

1. An electrically conducting wire, **characterized in that** it comprises a core (2) of the monofilament type, made of synthetic material, which is coated with a coating (3) formed of electrically conducting particles, forming itself an electrically conducting longitudinally continuous layer.

2. The electrically conducting wire as claimed in claim 1, **characterized in that** its core (2) consists of a polyamide monofilament.

3. The electrically conducting wire as claimed in claim 1 or 2, **characterized in that** the conducting coating (3) is the result of an electrically conducting metal or carbon powder being applied to the external surface of the core wire (2).

4. The electrically conducting wire as claimed in any of claims 1 to 3, **characterized in that** the conducting coating (3) constitutes a continuous layer covering the entire circumference of the synthetic core (2).

5. The electrically conducting wire according to any of claims 1 to 3, **characterized in that** the conducting coating (3) is constituted by a layer that only partially covers the core (2), especially a conducting layer **that** is subdivided into parallel bands that are straight or are helically wound around the core (2).

6. The electrically conducting wire as claimed in any of claims 1 to 5, **characterized in that** its core (2) has a round cross section.

7. The electrically conducting wire as claimed in any of claims 1 to 5, **characterized in that** its core (2) has a star-shaped or striated profile.

8. The electrically conducting wire as claimed in any of claims 1 to 7, **characterized in that** the layer formed by the electrically conducting particles (3) forms the external surface (4) of said wire (1).

9. The electrically conducting wire as claimed in claim 8, **characterized in that** it constitutes a wire (1) for electric fences.

10. The electrically conducting wire as claimed in any of claims 1 to 7, **characterized in that** the layer formed by the electrically conducting particles (3) is itself covered by an insulating coating (13), which forms the external surface of the wire (1).

11. The electrically conducting wire as claimed in claim 10, **characterized in that** it constitutes a coaxial cable (1), wherein a central electrically conducting wire (12) is embedded in the synthetic core (2) surrounded by the conducting layer formed by the electrically conducting particles (3) the layer formed by the electrically conducting particles (3), this conducting layer being itself covered by an insulating coating (13).

12. The electrically conducting wire as claimed in any of claims 1 to 11, **characterized in that** the conducting coating (13) is applied to the synthetic core (2) by a coextrusion, coating or dipping process, performed continuously.

13. The electrically conducting wire as claimed in claim 12, **characterized in that** it is obtained by carrying out on an extruded and drawn core wire (2) in continuous motion: coating with an adhesive agent (8), followed by dusting with the particles (10) intended to form the electrically conducting layer (3), then baking to attach the conducting coating (3) permanently to the core wire (2).

## Patentansprüche

1. Elektrisch leitender Draht, **dadurch gekennzeichnet, dass** er einen Kern (2) des Monofilament-Typs aus Kunststoff umfasst, der mit einem Überzug (3) ummantelt ist, der aus elektrisch leitenden Partikeln gebildet ist, die für sich eine in Längsrichtung fortlaufende elektrisch leitende Schicht bilden.

2. Elektrisch leitender Draht nach Anspruch 1, **dadurch gekennzeichnet, dass** sein Kern (2) aus einem Monofilament aus Polyamid besteht.

3. Elektrisch leitender Draht nach Anspruch 1 oder 2, **dadurch gekennzeichnet, dass** der elektrisch leitende Überzug (3) sich aus dem Aufbringen eines elektrisch leitenden Metallpulvers oder Kohlenstoffpulvers auf die Außenfläche des Kerndrahtes (2) ergibt.

4. Elektrisch leitender Draht nach einem der Ansprüche 1 bis 3, **dadurch gekennzeichnet, dass** der elektrisch leitende Überzug (3) eine fortlaufende Schicht bildet, die den Kern (2) aus Kunststoff auf dem gesamten Umfang abdeckt.

5. Elektrisch leitender Draht nach einem der Ansprüche 1 bis 3, **dadurch gekennzeichnet, dass** der elektrisch leitende Überzug (3) aus einer elektrisch leitenden Schicht besteht, die den Kern (2) nur teilweise bedeckt, insbesondere einer elektrisch leitenden Schicht, die in Form von parallelen, geradlinigen oder in Helixform um den Kern (2) gewickelten Streifen unterteilt ist.

6. Elektrisch leitender Draht nach einem der Ansprüche 1 bis 5, **dadurch gekennzeichnet, dass** sein Kern (2) einen runden Querschnitt besitzt.

7. Elektrisch leitender Draht nach einem der Ansprüche 1 bis 5, **dadurch gekennzeichnet, dass** sein Kern (2) ein sternförmiges oder gezähntes Profil besitzt.

8. Elektrisch leitender Draht nach einem der Ansprüche 1 bis 7, **dadurch gekennzeichnet, dass** die von den elektrisch leitenden Partikeln (3) gebildete Schicht die äußere Oberfläche (4) dieses Drahtes (1) bildet.

9. Elektrisch leitender Draht nach Anspruch 8, **dadurch gekennzeichnet, dass** er einen Draht (1) für elektrische Umzäunungen bildet.

10. Elektrisch leitender Draht nach einem der Ansprüche 1 bis 7, **dadurch gekennzeichnet, dass** die von elektrisch leitenden Partikeln (3) gebildete Schicht selbst mit einem isolierenden Überzug (13) bedeckt ist, der die äußere Oberfläche des Drahtes (1) bildet.

11. Elektrisch leitender Draht nach Anspruch 10, **dadurch gekennzeichnet, dass** er ein Koaxialkabel (1) darstellt, in dem ein zentraler elektrisch leitender Draht (12) in den Kunststoffkern (2) versenkt ist, der von der elektrisch leitenden Schicht umgeben ist, die von den elektrisch leitenden Partikeln (3) gebildet ist, wobei diese elektrisch leitende Schicht ihrerseits von einem isolierenden Überzug (13) bedeckt ist.

12. Elektrisch leitender Draht nach einem der Ansprüche 1 bis 11, **dadurch gekennzeichnet, dass** der elektrisch leitende Überzug auf den Kunststoffkern (2) durch ein fortlaufend betriebenes Koextrusions-, Beschichtungs- oder Tauchverfahren aufgebracht wird.

13. Elektrisch leitender Draht nach Anspruch 12, **dadurch gekennzeichnet, dass** man ihn erhält, indem man auf einen Drahtkern (2), der fortlaufend abrollend extrudiert und gezogen ist, eine Beschichtung mit einem Haftmittel (8) vornimmt, gefolgt von Einstäuben mit Partikeln (10), die die Aufgabe haben, die elektrisch leitende Schicht (3) zu bilden, dann gefolgt von Einbrennen, das den leitenden Überzug (3) endgültig auf dem Drahtkern (2) fixiert.
